# EUROPÄISCHE PATENTSCHRIFT

(11) **EP 3 332 063 B1**
(45) Veröffentlichungstag und Bekanntmachung des Hinweises auf die Patenterteilung: **05.10.2022**
(21) Anmeldenummer: 16750742.5
(22) Anmeldetag: 04.08.2016
(51) Int. Cl.: D21H 17/38, D21H 17/40, D21H 17/41, D21H 17/67, D21H 21/06, D21H 21/10, D21H 21/20, D21H 23/28

(54) **VERFAHREN ZUR HERSTELLUNG VON PAPIER**
METHOD FOR PRODUCING PAPER
PROCÉDÉ DE FABRICATION DE PAPIER

(30) Priorität: 06.08.2015 EP 15179980
(43) Veröffentlichungstag der Anmeldung: 13.06.2018
(73) Patentinhaber: Solenis Technologies Cayman, L.P., KY1-1104, Cayman (KY)
(72) Erfinder: ESSER, Anton, 67117 Limburgerhof (DE); HAEHNLE, Hans-Joachim, 67435 Neustadt (DE)
(74) Vertreter: LKGlobal UK Ltd.
(86) Internationale Anmeldenummer: PCT/EP2016/068622
(87) Internationale Veröffentlichungsnummer: WO 2017/021483

(56) Entgegenhaltungen:
- WO-A1-2009/156274
- WO-A1-2014/029593
- DE-T2- 60 115 692

## Beschreibung

Die Erfindung betrifft ein Verfahren zur Herstellung von Papier und Karton umfassend die Zugabe dieser wässrigen Anschlämmung zu einem Papierstoff, Entwässern des erhaltenen Papierstoffes und anschließendem Pressen des Papierblattes und Trocknen.

Die Herstellung von Papier ist ein Prozess, bei dem eine feste Phase bestehend aus Cellulose bzw. Holzfaser und diversen anorganischen Zuschlagstoffen von einer wässrigen Phase getrennt wird. Die Anfangskonzentration der festen Phase in der Papierstoffsuspension (Dünnstoff) liegt dabei typischerweise in einem Bereich zwischen 15 g/l und 1,5 g/l. Die Trennung von fester Phase und wässriger Phase erfolgt in mehreren Stufen und kann innerhalb dieser Stufen durch die Wahl mechanischer Parameter oder die gezielte Zugabe chemischer Additive moduliert werden. In der ersten Stufe erfolgt die Entwässerung des Papierstoffs durch das Aufspritzen auf ein Sieb bzw. durch das Einspritzen zwischen zwei Siebe, die je nach relativer Lage zum eingespritzten Papierstoff als Untersieb bzw. Obersieb bezeichnet werden. Je nach Auslegung der sogenannten Siebpartie wird das Wasser alleine durch Schwerkraft oder durch eine Kombination von Schwerkraft und Fliehkräften von dem Papierstoff getrennt und läuft durch die Öffnungen der Siebe ab.

Eine wichtige Rolle bei der Siebentwässerung spielt auch der Einsatz chemischer Additive, der sogenannten Retentions- und Entwässerungsmittel. Dazu zählen insbesondere hochmolekulare, leicht kationische Polyacrylamide, kationische Stärke aber auch Polymere auf Basis von Vinylformamid und Ethylenimin. So beschreibt die US 6273998 die Verwendung von Vinylamin-Copolymeren in Kombination mit Mikropartikeln wie Bentonit als Retentionsmittel, das zum Papierstoff im Wet-End-Prozess zugesetzt wird.

Weiterhin lehrt die EP-A-950138 die zweistufige Behandlung von Papierstoff mit einem kationischen Polymer und Mikropartikeln und nach erfolgter Scherung in der zweiten Stufe mit einem vernetzten anionischen Polymer.

WO-A-04/087818, WO-A-05/012637 und WO-A-2006/066769 beschreiben wässrige Anschlämmungen von feinteiligen Füllstoffen, die mit wasserlöslichen amphoteren Copolymerisaten auf Basis von Polyvinylamin behandelt wurden. Diese Anschlämmungen ermöglichen eine Erhöhung des Füllstoffgehalts in Papieren unter Erhalt der Papiereigenschaften insbesondere der Trockenfestigkeit.

Der in der Siebpartie erreichte Trockengehalt hängt neben den mechanischen Voraussetzungen der Siebpartie und der Wahl der chemischen Additive sehr stark von dem Papierstoffsystem und dem Flächengewicht der Papierbahn ab. Auch wenn primär eine effiziente Entwässerung des Papierstoffs ein Ziel ist, so sollen weiterhin gute Endeigenschaften des Papiers erzielt werden. Eine zu schnelle Entwässerung kann zu einer verfrühten Immobilisierung der Papierfasern führen und damit zu schlechten Festigkeitseigenschaften oder zu schlechten optischen Eigenschaften führen.

Eine wichtige Eigenschaft, die ebenfalls vom Trockengehalt der Papierbahn abhängt, ist die sogenannte initiale Nassgefügefestigkeit INF. Von der initialen Nassgefügefestigkeit zu unterscheiden sind die Nassfestigkeit und die initiale Nassfestigkeit von Papier, weil beide Eigenschaften an Papieren gemessen werden, die nach dem Trocknen wieder auf einen definierten Wassergehalt angefeuchtet werden. Unter initialer Nassgefügefestigkeit (engl.: initial wet web strength) wird die Festigkeit eines nassen Papiers verstanden, das niemals getrocknet wurde. Es handelt sich hierbei um die Festigkeit eines nassen Papiers, wie es bei der Papierherstellung nach Durchlaufen der Sieb- und Pressenpartie der Papiermaschine vorliegt. Es enthält typischer Weise ca. 50 % Wasser. Eine Erhöhung der initialen Nassgefügefestigkeit erlaubt die Anwendung höherer Abzugskräfte und damit ein schnelleres Betreiben der Papiermaschine (vgl. EP-A-0 780 513) oder den Einsatz größerer Mengen Füllstoff.

Die WO 2009/156274 lehrt die Verwendung von amphoteren Copolymeren, die erhältlich sind durch Copolymerisation von N-Vinylcarbonsäureamid mit anionischen Comonomeren sowie anschließender Hydrolyse des Vinylcarbonsäureamids als Papierstoffadditiv zur Erhöhung der initialen Nassgefügefestigkeit von Papier. Die Behandlung erfolgt z.B. im Dickstoff oder im Dünnstoff im Papierherstellungsprozess.

Weiterhin lehrt die WO 2014/029593 ein Verfahren zur Herstellung von Papier mit hoher initialer Nassgefügefestigkeit unter Zusatz eines wasserlösliches amphoteres Copolymers, welches durch Hofmannabbau eines Acrylamid- und/oder Methacrylamid-haltigen Polymers erhalten wurde, und Pressen des gebildeten Papierblattes in der Pressenpartie auf einen definierten Feststoffgehalt von ≥48 Gew.-%.

Die DE 60115692 T2 beschreibt ein Verfahren zum Herstellen von Papier aus Pappe, umfassend das Bilden einer Zellulosesuspension, das Ausflocken der Suspension, das Abtropfen der Suspension auf einem Sieb, um ein Blatt zu bilden, und das anschließende Trocknen des Blatts, dadurch gekennzeichnet, dass die Suspension ausgeflockt wird unter Verwendung von einem Flockungssystem, umfassend ein kieselsäurehaltiges Material und organische Mikropartikel, die einen ungequollenen Partikeldurchmesser von weniger als 750 Nanometer aufweisen.

Der Erfindung lag die Aufgabe zugrunde, bei der Herstellung von Papier die initiale Nassgefügefestigkeit der noch feuchten Papierbahn vor dem Übergang in die Trockenpartie zu erhöhen, um gegenüber bekannten Verfahren im Papierherstellungsprozeß höhere Maschinengeschwindigkeiten zu erreichen.

Demgemäß wurde ein Verfahren zur Herstellung von Papier und Karton gefunden, umfassend
- das Bereitstellen einer wässrigen Anschlämmung enthaltend Füllstoff, wenigstens ein wasserlösliches, amphoteres Polymer und Mikropartikel,
   - Zugabe dieser wässrigen Anschlämmung zu einem Papierstoff
- Entwässern des erhaltenen Papierstoffes, unter Blattbildung in der Siebpartie, bis zu einem Trockengehalt des Papierblattes auf mindestens 18 Gew.-%
   - und anschließendem Pressen des Papierblattes und Trocknen, wobei das wasserlösliche, amphotere Polymere erhältlich ist durch Copolymerisieren eines nomerengemisches umfassend
      a) wenigstens einem N-Vinylcarbonsäureamid der allgemeinen Formel worin R¹ und R² unabhängig voneinander für H oder C₁- bis C₆-Alkyl stehen,
      b) wenigstens einem monoethylenisch ungesättigten Monomer mit mindestens einer freien Säuregruppe oder mindestens einer Säuregruppe in Salzform
      c) gegebenenfalls wenigstens einem von den Komponenten (a) und (b) verschiedenen monoethylenisch ungesättigten Monomer, und
      d) gegebenenfalls wenigstens einer Verbindung, die mindestens zwei ethylenisch ungesättigte Doppelbindungen im Molekül aufweist,
   und anschließende teilweise oder vollständige Hydrolyse der Gruppen -CO-R¹ des Polymerisats, wobei die Differenz der Anteile der kationischen und der anionischen Monomereinheiten in Mol, jeweils bezogen auf die Gesamtmolzahl aller Monomereinheiten, absolut maximal 10 Mol% beträgt, wobei der Füllstoff Calciumcarbonat ist,
   wobei die Mikropartikel ein Copolymer aus Acrylamid und einem oder mehreren anionischen Monomeren sind, oder die Mikropartikel anorganische Mikropartikel sind, ausgewählt aus Bentonit, kolloidale Kieselsäure und Silikate.

Es wurde gefunden, dass der Trockengehalt der Papierbahn am Ende der Siebpartie und vor dem mechanischen Pressvorgang einen großen Einfluss auf die Wirkung der Füllstoffbehandlung mit einem mehrkomponentigen System hat.

Je nach flächenbezogener Masse, umgangssprachlich auch als Flächengewicht bezeichnet, ändert sich die Bezeichnung für den aus Faserstoff bestehenden Formkörper. Dabei soll nachfolgend unter Papier eine flächenbezogene Masse von 7 g/m² bis 225 g/m² und unter Karton eine flächenbezogene Masse von ab 225 g/m² zu verstehen sein.

Unter Papierstoff (auch als Pulpe bezeichnet), wird nachfolgend ein aus einer oder mehreren Arten Faserstoffen, Füllstoffen und aus verschiedenen Hilfsstoffen bestehendes in Wasser suspendiertes Stoffgemisch vor der Blattbildung verstanden.

Unter Gesamtpapierstoff ist der Papierstoff nach Zusatz aller Füllstoffanschlämmungen und Hilfsstoffe zu verstehen. Sofern es sich um einem Bezug auf trockenen Gesamtpapierstoff handelt, auch als Gesamtpapierstoff (fest) bezeichnet, ist darunter die Masse zu verstehen, die sich aus der Trockengehaltsbestimmung nach DIN EN ISO 638 DE ergibt.

Füllstoffe werden als sogenannte wässrige Anschlämmung bereitgestellt und mit dem übrigen Papierstoff vermischt. Der Begriff Füllstoff umfasst dabei im Rahmen dieser Anmeldung Calciumcarbonat, das in Form von gemahlenen (GCC) Kalk, Kreide, Marmor oder präzipitiertem Calciumcarbonat (PCC) eingesetzt werden kann

Unter Füllstoff sind im Rahmen dieser Erfindung Teilchen mit einer mittleren Teilchengröße (Volumen-Mittel) ^10 µm, bevorzugt von 0,3 bis 5 µm, insbesondere von bis 0,5 bis 2 µm zu verstehen. Die Bestimmung der mittleren Teilchengröße (Volumen-Mittel) der Füllstoffe erfolgt im Rahmen dieser Schrift generell nach der Methode der quasielastischen Lichtstreuung (DIN-ISO 13320-1) beispielsweise mit einem Mastersizer 2000 der Fa. Malvern Instruments Ltd.. Füllstoffe haben in der Regel eine spezifische Oberflächen nach BET von ≤20 m²/g.

Unter wässriger Anschlämmung ist eine Zusammensetzung enthaltend Füllstoff zu verstehen, die in der Regel einen Füllstoffgehalt von ≥ 5 Gew., bezogen auf die wässrige Anschlämmung, aufweist. Bevorzugt enthält die Anschlämmung 10 bis 70 Gew.-%, insbesondere 20 bis 60 Gew.-% Füllstoff. Die wässrige Anschlämmung des Füllstoffs kann außerdem noch zusätzliche organische oder anorganische Hilfsmittel enthalten.

Erfindungsgemäß wird eine wässrige Anschlämmung bereitgestellt, die mindestens einen anorganischen Füllstoff, ein wasserlösliches amphoteres Polymer und Mikropartikel umfasst. Das wasserlösliche amphotere Polymer ist erhältlich durch Copolymerisierung des Monomerengemisches umfassend die Monomere a) und b) und anschließende vollständige oder teilweise Hydrolyse der Gruppen -CO-R¹ des Polymerisats. Über die Wahl der Monomerzusammensetzung sowie des Hydrolysegrades erreicht man, dass die Differenz der Anteile der kationischen und der anionischen Monomereinheiten in Mol, jeweils bezogen auf die Gesamtmolzahl aller Monomereinheiten, absolut maximal 10 Mol% beträgt.

Die wasserlöslichen amphoteren Polymere enthalten folgende Struktureinheiten:
Amidineinheiten
Amineinheiten wobei die Substituenten R¹ und R² in den Formeln II, II undVI die in Formel I angegebene Bedeutung haben und X⁻ in den Formeln II und III ein Anion bedeutet,
und Einheiten von ethylenisch ungesättigten Säuren der Gruppe (b) in Form der freien Säuren und/oder in Salzform.

Bei den hydrolysierten Copolymeren beträgt beispielsweise das Verhältnis von Amidineinheiten zu Amineinheiten 100 : 1 bis 1 : 30, bevorzugt 40 : 1 bis 1 :15, besonders bevorzugt 8 : 1 bis 1 : 8.

Unter kationischen Einheiten ist in diesem Zusammenhang die Summe aus Amin- und Amidineinheiten zu verstehen, während unter anionischen Einheiten die Säureeinheiten subsummiert werden, die bei der Copolymerisation aus den Monomeren der Gruppe (b) entstehen und die in Form der freien Säuregruppen und/oder in Salzform vorliegen.

Beispiele für Monomere der Gruppe (a) sind offenkettige N-Vinylamidverbindungen der Formel (I) wie beispielsweise N-Vinylformamid, N-Vinyl-N-methylformamid, N-Vinylacetamid, N-Vinyl-N-methylacetamid, N-Vinyl-N-ethylacetamid, N-Vinylpropionamid und N-Vinyl-N-methylpropionamid und N-Vinylbutyramid. Die Monomeren der Gruppe (a) können allein oder in Mischung bei der Copolymerisation mit den Monomeren der anderen Gruppen eingesetzt werden. Aus dieser Gruppe wird vorzugsweise N-Vinylformamid bei der Copolymerisation eingesetzt.

Die erfindungsgemäß einzusetzenden Copolymere enthalten wenigstens ein Monomer der Gruppe (b), dass ein monoethylenisch ungesättigtes Monomer mit mindestens einer freien Säuregruppe oder mindestens einer Säuregruppe in Salzform ist.

Die Säuregruppe kann als freie Säuregruppe oder in Salzform vorliegen. Bevorzugt Salze sind die wasserlöslichen Salze wie Akalimetall-, Erdalkalimetall- oder Ammoniumsalze.

Geeignete Basen zur teilweisen oder vollständigen Neutralisation der Säuregruppen der Monomere (b) sind beispielsweise Alkalimetall- oder Erdalkalimetallbasen, Ammoniak, Amine und/oder Alkanolamine. Beispiele hierfür sind Natriumhydroxid, Kaliumhydroxid, Natriumcarbonat, Kaliumcarbonat, Natriumhydrogencarbonat, Kaliumhydrogencarbonat, Magnesiumhydroxid, Magnesiumoxid, Calciumhydroxid, Calciumoxid, Triethanolamin, Ethanolamin, Morpholin, Diethylentriamin oder Tetraethylenpentamin.

Geeignete Monomere dieser Gruppe (b) sind beispielsweise monoethylenisch ungesättigte Sulfonsäuren, Phosphonsäuren, Monocarbonsäuren und Dicarbonsäuren sowie jeweils deren Salzen. Weiterhin geeignet sind monoethylenisch ungesättigte Monoester von Phosphonsäuren, Monoamide von Phosphonsäuren, und Dicarbonsäureanhydride. Geeignete Monomere (b) sind weiterhin Ester der Phosphorsäure mit Alkoholen mit einer polymersierbaren, α,β-ethylenisch ungesättigten Doppelbindung. Dabei kann eines oder können die beiden übrigen Protonen der Phosphorsäuregruppe durch geeignete Basen neutralisiert werden. Zusätzlich kann eine weitere Säurefunktion mit Alkoholen, die keine polymerisierbaren Doppelbindungen aufweisen, verestert werden.

Geeignete gesättigte Alkohole zur Veresterung der Phosphorsäure sind beispielsweise C₁-C₆-Alkanole, wie beispielsweise Methanol, Ethanol, n-Propanol, Isopropanol, n-Butanol, sec-Butanol, tert.-Butanol, n-Pentanol, n-Hexanol sowie deren Isomere.

Als Monomere der Gruppe (b) kommen beispielsweise monoethylenisch ungesättigte Carbonsäuren mit 3 bis 8 C-Atomen sowie die wasserlöslichen Salze wie Akalimetall-, Erdalkalimetall-oder Ammoniumsalze dieser Carbonsäuren infrage. Zu dieser Gruppe von Monomeren gehören beispielsweise Acrylsäure, Methacrylsäure, Dimethacrylsäure, Ethacrylsäure, α-Chloracrylsäure, Maleinsäure, Maleinsäureanhydrid, Fumarsäure, Itaconsäure, Mesaconsäure, Citraconsäure, Glutaconsäure, Aconitsäure, Methylenmalonsäure, Allylessigsäure, Vinylessigsäure und Crotonsäure. Weiterhin geeignet sind die Dicarbonsäureanhydride obengenannter Säuren.

Zu den Monomeren (b) zählen weiterhin beispielsweise Vinylsulfonsäure, Allylsulfonsäure, Methallylsulfonsäure, Sulfoethylacrylat, Sulfoethylmethacrylat, Sulfopropylacrylat, Sulfopropylmethacrylat, 2-Hydroxy-3-acryloxypropylsulfonsäure, 2-Hydroxy-3-methacryloxypropylsulfonsäure, Styrolsulfonsäure, Acrylamidomethylenphosphonsäure, 2-Acrylamido-2-methylpropansulfon-säure, Vinylphosphonsäure, N-Vinylaminomethylenphosphonsäure (CH₂=CH-NH-CH₂-PO₃H), Vinylphosphonsäuremonomethylester, Allylphosphonsäure, Allylphosphonsäuremonomethylester, Acrylamidomethylpropylphosphonsäure, (Meth)acrylethylenglykolphosphat und Phosphorsäuremonoallylester.

Die zuvor genannten Monomere (b) können einzeln oder in Form von beliebigen Mischungen eingesetzt werden.

Die Copolymerisate können zur Modifizierung gegebenenfalls wenigstens ein weiteres Monomer der Gruppe (c) in einpolymerisierter Form enthalten. Vorzugsweise sind diese Monomere Nitrile von α,β-ethylenisch ungesättigten Mono- und Dicarbonsäuren, wie beispielsweise Acrylnitril und Methacrylnitril. Bei der Hydrolyse solcher Copolymerisate werden dann 5 Ring-Amidine erhalten.

Weiterhin geeignete Monomere der Gruppe (c) sind:
Ester α,β-ethylenisch ungesättigter Mono- und Dicarbonsäuren mit einwertigen C₁-C₃₀-Alka-no-len, C₂-C₃₀-Alkandiolen und C₂-C₃₀-Aminoalkoholen, Amiden α,β-ethylenisch ungesättigter Monocarbonsäuren und deren N-Alkyl- und N,N-Dialkylderivaten, Estern von Vinylalkohol und Allylalkohol mit C₁-C₃₀-Monocarbonsäuren, N-Vinyllactamen, stickstoffhaltigen Heterocyclen und Lactone mit α,β-ethylenisch ungesättigten Doppelbindungen, Vinylaromaten, Vinylhalogeniden, Vinylidenhalogeniden, C₂-C₈-Monoolefinen und Mischungen davon.

Beispiele für Vertreter dieser Gruppe (c) sind z.B. Methyl(meth)acrylat (die Formulierung "...(meth)acrylat" bedeutet jeweils "...methacrylat" als auch "...acrylat"), Methylethacrylat, Ethyl(meth)acrylat, Ethylethacrylat, n-Butyl(meth)acrylat, Isobutyl(meth)acrylat, tert.-Butyl-(meth)acrylat, tert.-Butylethacrylat, n-Ocytl(meth)acrylat, 1,1,3,3-Tetramethylbutyl-(meth)acrylat, Ethylhexyl(meth)acrylat und Mischungen davon.

Geeignete zusätzliche Monomere (c) sind weiterhin die Ester von α,β-ethylenisch ungesättigten Mono- und Dicarbonsäuren mit Aminoalkoholen, vorzugsweise C₂-C₁₂-Aminoalkoholen. Diese können am Aminstickstoff C₁-C₈-monoalkyliert oder-dialkyliert sein. Als Säurekomponente dieser Ester eignen sich z.B. Acrylsäure, Methacrylsäure, Fumarsäure, Maleinsäure, Itaconsäure, Crotonsäure, Maleinsäureanhydrid, Monobutylmaleat und Gemische davon. Bevorzugt werden Acrylsäure, Methacrylsäure und deren Gemische eingesetzt. Dazu zählen beispielsweise N-Methylaminomethyl(meth)acrylat, N-Methylaminoethyl(meth)acrylat, N,N-Dimethylamino-methyl(meth)acrylat, N,N-Dimethylaminoethyl(meth)acrylat, N,N-Diethylaminoethyl(meth)-acrylat, N,N-Dimethylaminopropyl(meth)acrylat, N,N-Diethylaminopropyl(meth)acrylat und N,N-Dimethylaminocyclohexyl(meth)acrylat.

Geeignete zusätzliche Monomere (c) sind weiterhin Acrylsäureamid, Methacrylsäureamid, N-Methyl(meth)acrylamid (die Formulierung "...(meth)acrylamid" steht jeweils für "...acrylamid" sowie für "...methacrylamid"), N-Ethyl(meth)acrylamid, n-Propyl(meth)acrylamid, N-(n-Butyl)-(meth)acrylamid, tert.-Butyl(meth)acrylamid, n-Octyl(meth)acrylamid, 1,1,3,3-Tetramethylbutyl-(meth)acrylamid, Ethylhexyl(meth)acrylamid und Mischungen davon.

Weiterhin sind als Monomere (c) geeignet 2-Hydroxyethyl(meth)acrylat, 2-Hydroxyethyl-ethacrylat, 2-Hydroxypropyl(meth)acrylat, 3-Hydroxypropyl(meth)acrylat, 3-Hydroxybutyl-(meth)acrylat, 4-Hydroxybutyl(meth)acrylat, 6-Hydroxyhexyl(meth)acrylat und Mischungen davon.

Darüber hinaus sind als weitere Monomere (c) N-[2-(Dimethylamino)ethyl]acrylamid, N-[2-(Di-methylamino)ethyl]methacrylamid, N-[3-(Dimethylamino)propyl]acrylamid, N-[3-(Dimethyl-amino)propyl]methacrylamid, N-[4-(Dimethylamino)butyl]acrylamid, N-[4-(Dimethylamino)butyl]-methacrylamid, N-[2-(Diethylamino)ethyl]acrylamid, N-[2-(Diethylamino)ethyl]methacrylamid und Mischungen davon geeignet.

Geeignete Monomere (c) sind weiterhin N-Vinyllactame und deren Derivate, die z.B. einen oder mehrere C₁-C₆-Alkylsubstituenten (wie oben definiert) aufweisen können. Dazu zählen N-Vinylpyrrolidon, N-Vinylpiperidon, N-Vinylcaprolactam, N-Vinyl-5-methyl-2-pyrrolidon, N-Vinyl-5-ethyl-2-pyrrolidon, N-Vinyl-6-methyl-2-piperidon, N-Vinyl-6-ethyl-2-piperidon, N-Vinyl-7-methyl-2-caprolactam, N-Vinyl-7-ethyl-2-caprolactam und deren Mischungen.

Ebenfalls geeignet sind Estern von Vinylalkohol und Allylalkohol mit C₁-C₃₀-Monocarbonsäuren.

Weiterhin sind als Monomere (c) N-Vinylimidazole und Alkylvinylimidazole geeignet, insbesondere Methylvinylimidazole wie beispielsweise 1-Vinyl-2-methylimidazol, 3-Vinylimidazol-N-oxid, 2- und4-Vinylpyridin-N-oxide sowie betainische Derivate und Quaternisierungsprodukte dieser Monomere.

Geeignete zusätzliche Monomere sind weiterhin Ethylen, Propylen, Isobutylen, Butadien, Styrol, α-Methylstyrol, Vinylacetat, Vinylpropionat, Vinylchlorid, Vinylidenchlorid, Vinylfluorid, Vinylidenfluorid und Mischungen davon.

Die zuvor genannten Monomere (c) können einzeln oder in Form von beliebigen Mischungen eingesetzt werden.

Eine weitere Modifizierung der Copolymerisate ist dadurch möglich, dass man bei der Copolymerisation Monomere (d) einsetzt, die mindestens zwei Doppelbindungen im Molekül enthalten, z.B. Triallylamin, Methylenbisacrylamid, Glykoldiacrylat, Glykoldimethacrylat, Glycerintriacrylat, Pentaerythrittriallylether, mindestens zweifach mit Acrylsäure und/oder Methacrylsäure veresterte Polyalkylenglykole oder Polyole wie Pentaerythrit, Sobit oder Glukose. Ebenfalls geeignet sind Allyl und Vinylether von Polyalkylenglykole oder Polyole wie Pentaerythrit, Sobit oder Glukose. Falls mindestens ein Monomer der Gruppe (d) bei der Copolymerisation eingesetzt wird, so betragen die angewendeten Mengen bis zu 2 Mol-%, z.B. 0,001 bis 1 Mol-%.

In einer bevorzugten Ausführungsform wird zur Polymerisation ein Monomergemisch eingesetzt, mit wenigstens einem monoethylenisch ungesättigten Monomer als Komponente (b) ausgewählt aus der Gruppe bestehend aus Monocarbonsäuren, Dicarbonsäuren und Dicarbonsäureanhydriden, wobei dieses Monomer mindestens eine freie Säuregruppe oder mindestens einer Säuregruppe in Salzform aufweist.

In einer weiteren bevorzugten Ausführungsform wird zur Polymerisation ein Monomergemisch eingesetzt, dessen monoethylenisch ungesättigten Monomer mit mindestens einer freien Säuregruppe oder mindestens einer Säuregruppe in Salzform (Komponente (b) ausgewählt wird aus der Gruppe bestehend aus Sulfonsäuren, Phosphonsäuren, Monoestern von Phosphonsäuren, Monoamiden von Phosphonsäuren und Estern der Phosphorsäure mit Alkoholen mit einer polymersierbaren, α,β-ethylenisch ungesättigten Doppelbindung.

Typische wasserlösliche amphotere Polymer sind erhältlich sind durch Copolymerisieren einer Monomerzusammensetzung und anschließende teilweise oder vollständige Hydrolyse der Gruppen -CO-R¹ des Polymerisats, wobei die Monomerzusammensetzung aus
a) 1 bis 99 Gew.-%, bevorzugt 5 bis 95 Gew.-%, insbesondere 20 bis 90 Gew.-%, bezogen auf das Gesamtgewicht der zur Polymerisation eingesetzten Monomere, wenigstens eines N-Vinylcarbonsäureamids der allgemeinen Formel worin R¹ und R² unabhängig voneinander für H oder C₁- bis C₆-Alkyl stehen,
b) 1 bis 99 Gew.-%, bevorzugt 5 bis 95 Gew.-%, insbesondere 10 bis 80 Gew.-%, bezogen auf das Gesamtgewicht der zur Polymerisation eingesetzten Monomere, wenigstens eines monoethylenisch ungesättigten Monomers mit mindestens einer freien Säuregruppe oder mindestens einer Säuregruppe in Salzform, bevorzugt wenigstens eines Monomers, das ausgewählt ist aus der Gruppe bestehend aus Monocarbonsäuren, Dicarbonsäuren und Dicarbonsäureanhydriden,
c) 0 bis 90 Gew.-%, bevorzugt 0,1 bis 85 Gew.-%, insbesondere 1 bis 80 Gew.-%, bezogen auf das Gesamtgewicht der zur Polymerisation eingesetzten Monomere, wenigstens einem von den Komponenten (a) und (b) verschiedenen monoethylenisch ungesättigten Monomer, und
d) 0 bis 5 Gew.-%, bevorzugt 0,0001 bis 3 Gew.-%, bezogen auf das Gesamtgewicht der zur Polymerisation eingesetzten Monomere, wenigstens einer Verbindung, die mindestens zwei ethylenisch ungesättigte Doppelbindungen im Molekül aufweist,
besteht.

Beispielsweise sind solche wasserlöslichen amphoteren Polymere bevorzugt, die durch Copolymerisieren von
a) wenigstens einem N-Vinylcarbonsäureamid der allgemeinen Formel worin R¹ und R² unabhängig voneinander für H oder C₁- bis C₆-Alkyl stehen,
b) wenigstens einem Monomer, das ausgewählt ist unter monoethylenisch ungesättigten Carbonsäuren mit 3 bis 8 C-Atomen und deren wasserlöslichen Salzen wie Alkalimetall-, Erdalkalimetall- und Ammoniumsalzen dieser Carbonsäuren,
c) gegebenenfalls wenigstens einem von den Komponenten (a) und (b) verschiedenen monoethylenisch ungesättigten Monomer, und
d) gegebenenfalls wenigstens eine Verbindung, die mindestens zwei ethylenisch ungesättigte Doppelbindungen im Molekül aufweist,
und anschließende teilweise oder vollständige Hydrolyse der Gruppen -CO-R¹ aus den in das Copolymerisat einpolymerisierten Monomeren (a) erhältlich sind.

Besonders bevorzugt sind solche wasserlöslichen, amphoteren Polymere, die erhältlich sind durch Copolymerisieren von
a) N-Vinylformamid,
b) Acrylsäure, Methacrylsäure und/oder deren Allkalimetall- oder Ammoniumsalzen, und
c) gegebenenfalls anderen monoethylenisch ungesättigten Monomeren
und anschließende Abspaltung der -CO-R¹-Gruppe aus den Copolymerisaten.

Die Hydrolyse der nach dem oben beschriebenen Verfahren erhaltenen Polymere erfolgt nach bekannten Verfahren durch Einwirkung von Säuren, Basen oder Enzymen, beispielsweise Salzsäure, Natronlauge oder Kalilauge. Hierbei entstehen aus den einpolymerisierten Monomeren (a) der oben angegebenen Formel (I) durch Abspaltung der -CO-R¹-Gruppe Copolymerisate, die Vinylamineinheiten (VI) und/oder Amidineinheiten (II - V) wobei in den Amidineinheiten (II) bis (V) X⁻ jeweils ein Anion bedeutet und die Substituenten R¹ und R² in den Formeln II - VI jeweils die in Formel I angegebene Bedeutung haben.

Das ursprünglich anionische Copolymerisat erhält durch die Hydrolyse kationische Gruppen und wird somit amphoter.

Die Amidineinheiten (II) und (III) entstehen durch Reaktion benachbarter Vinylaminheiten der Formel (VI) mit Vinylformamideinheiten bzw. die der Formel IV und V durch Reaktion benachbarter Vinylamineinheiten der Formel (VI) mit Acrylnitril- oder Methacrylnitrilgruppen (sofern im Polymer enthalten).

Die Hydrolyse der Copolymeren ist beispielsweise in EP-B-0 672 212 auf Seite 4, Zeilen 38 - 58 und auf Seite 5, Zeilen 1 - 25 und in den Beispielen von EP 528 409 detailliert offenbart.

Bevorzugt wird ein amphoteres Polymer eingesetzt, bei dem die Hydrolyse in Gegenwart von Basen, bevorzugt in Gegenwart von Natronlauge, durchgeführt wurde.

Bevorzugt werden teil- und vollhydrolysierte Polymere mit einem Hydrolysegrad ≥10 Mol%, bevorzugt ≥20 Mol%, insbesondere ≥30 Mol%. Deren Hydrolysegrad ist gleichbedeutend mit dem molar gerechneten prozentualen Gesamtgehalt der primären Aminogruppen und Amidingruppen der Polymere bezogen auf die ursprünglich vorhandenen N-Vinylcarbonsäureamideinheiten.

Das amphotere Polymer enthält beispielsweise
(i) 1 bis 98 Mol-%, vorzugsweise 1 bis 75 Mol-% Vinylcarbonsäureamideinheiten,
(ii) 1 bis 98 Mol-%, vorzugsweise 1 bis 55 Mol-% Einheiten von monoethylenisch ungesättigten Sulfonsäuren, Phosphonsäuren, Phosphorsäureestern, Derivaten davon, oder Einheiten von monoethylenisch ungesättigten Mono- und Dicarbonsäuren, deren Salzen und Dicarbonsäureanhydriden,
   bevorzugt 1 bis 98 Mol-%, vorzugsweise 1 bis 55 Mol-% Einheiten mindestens einer monoethylenisch ungesättigten Carbonsäure mit 3 bis 8 C-Atomen,
(iii) 1 bis 98 Mol-%, vorzugsweise 1 bis 55 Mol-% Vinylamineinheiten der Formel (VI) und/oder Amidineinheiten der Formel (II), (III), (IV) und/oder (V), und
(iv) bis zu 50 Mol-% Einheiten von anderen monoethylenisch ungesättigten Verbindungen.

Besonders bevorzugt sind amphotere Polymere enthaltend, insbesondere bestehend aus
(i) 5 bis 70 Mol-% Vinylcarbonsäureamideinheiten,
(ii) 3 bis 30 Mol-% Einheiten von monoethylenisch ungesättigten Sulfonsäuren, Phosphonsäuren und Salzen davon, und
(iii) 10 bis 60 Mol-% Vinylamineinheiten der Formel VI in Salzform und gegebenenfalls Amidineinheiten der Formel (II) und/oder (III).

Gemäß einer weiteren Ausführungsform sind amphotere Polymere besonders bevorzugt, enthaltend, insbesondere bestehend aus
(i) 5 bis 70 Mol-% Vinylcarbonsäureamideinheiten,
(ii) 5 bis 45 Mol-% Einheiten von Acrylsäure, Methacrylsäure, Salzen und Gemischen davon,
   und
(iii) 10 bis 60 Mol-% Vinylamineinheiten der Formel VI in Salzform und/oder Amidineinheiten der Formel (II) und/oder (III).

Von besonderer technischer Bedeutung sind gemäß aller zuvorgenannter Ausführungsformen diejenigen amphoteren Copolymere, die als Komponente (a) N-Vinylformamid einpolymerisiert enthalten.

Die Herstellung der wasserlöslichen amphoteren Polymere, erfolgt nach üblichen, dem Fachmann bekannten Verfahren. Geeignete Verfahren sind z.B. in der EP-A-0 251 182, WO-A-94/13882 und EP-B-0 672 212 beschrieben, worauf hier Bezug genommen wird. Weiterhin wird auf die Herstellung der in WO-A-04/087818 und WO-A-05/012637 beschriebenen, wasserlöslichen amphoteren Polymere Bezug genommen.

Die Herstellung der wasserlöslichen amphoteren Polymere kann durch Lösungs-, Fällungs-, Suspensions- oder Emulsionspolymerisation erfolgen. Bevorzugt ist die Lösungspolymerisation in wässrigen Medien. Geeignete wässrige Medien sind Wasser und Gemische aus Wasser und mindestens einem wassermischbaren Lösungsmittel, z.B. einem Alkohol, wie Methanol, Ethanol, n-Propanol, Isopropanol etc.

Die Polymerisationstemperaturen liegen vorzugsweise in einem Bereich von etwa 30 bis 200°C, besonders bevorzugt 40 bis 110 °C. Die Polymerisation erfolgt üblicherweise unter atmosphärischem Druck, sie kann jedoch auch unter vermindertem oder erhöhtem Druck ablaufen. Ein geeigneter Druckbereich liegt zwischen 0,1 und 5 bar.

Die Säuregruppen-haltigen Monomere (b) werden vorzugsweise in der Salzform eingesetzt. Der pH-Wert wird zur Copolymerisation vorzugsweise auf einen Wert im Bereich von 6 bis 9 eingestellt. Durch Einsatz eines üblichen Puffers oder durch Messung des pH-Werts und entsprechende Zugabe von Säure oder Base kann der pH-Wert während der Polymerisation konstant gehalten werden.

Zur Herstellung der Polymerisate können die Monomeren mit Hilfe von Radikale-bildenden Initiatoren polymerisiert werden.

Als Initiatoren für die radikalische Polymerisation können die hierfür üblichen Peroxo- und/oder Azo-Verbindungen eingesetzt werden, beispielsweise Alkali- oder Ammoniumperoxidisulfate, Diacetylperoxid, Dibenzoylperoxid, Succinylperoxid, Di-tert.-butylperoxid, tert.-Butylperbenzoat, tert.-Butylperpivalat, tert.-Butylperoxy-2-ethylhexa-noat, tert.-Butylpermaleinat, Cumolhydroperoxid, Diisopropylperoxidicarbamat, Bis-(o-toluoyl)-peroxid, Didecanoylperoxid, Dioctanoylperoxid, Dilauroylperoxid, tert.-Butylperisobutyrat, tert.-Butylperacetat, Di-tert.-amylperoxid, tert.-Butylhydroperoxid, Azo-bis-isobutyronitril, Azo-bis-(2-amidonopropan)dihydrochlorid oder 2-2'-Azo-bis-(2-methyl-butyronitril). Geeignet sind auch Initiatormischungen oder Redox-Initiator-Systeme, wie z.B. Ascorbinsäure/Eisen(II)sulfat/Natriumperoxodisulfat, tert.-Butyl-hydroper-oxid/Natriumdisulfit, tert.-Butylhydroperoxid/Natriumhydroxymethansulfinat, H₂O₂/Cul.

Zur Einstellung des Molekulargewichts kann die Polymerisation in Gegenwart wenigstens eines Reglers erfolgen. Als Regler können die üblichen, dem Fachmann bekannten Verbindungen, wie Schwefelverbindungen, z. B. Mercaptoethanol, 2-Ethylhexylthioglycolat, Thioglycolsäure, Natriumhypophosphit, Ameisensäure oder Dodecylmercaptan sowie Tribromchlormethan oder andere Verbindungen, die regelnd auf das Molekulargewicht der erhaltenen Polymerisate wirken, eingesetzt werden.

Die mittlere Molmasse M_{w} des wasserlöslichen amphoteren Polymers beträgt beispielsweise mindestens 10 000, vorzugsweise mindestens 100 000 Dalton und insbesondere mindestens 500 000 Dalton. Die Molmassen der Polymere betragen dann z.B. 10 000 bis 10 Millionen, vorzugsweise 100 000 bis 5 Millionen (z.B. bestimmt durch Lichtstreuung an ihrer nicht hydrolysierten Vorstufe). Dieser Molmassenbereich entspricht beispielsweise K-Werten von 5 bis 300, vorzugsweise 10 bis 250 (bestimmt nach H. Fikentscher in 5%iger wässriger Kochsalzlösung bei 25 °C und einer Polymerkonzentration von 0,1 Gew.-%).

Weiterer Bestandteile der wässrigen Anschlämmung sind Mikropartikel.

Das Mikropartikel kann dabei sowohl organischen oder anorganischen Charakter haben.

Geeignete polymere Mikropartikel umfassen anionische Mikropartikel. Diese organischen Polymere haben eine begrenzte Löslichkeit in Wasser und können vernetzt sein. Organische Mikropartikel haben ungequollen eine Teilchengröße von kleiner 750 nm.

Anionische organische Mikropartikel, wie sie beispielsweise in der US 6,524,439 beschrieben werden, sind erhältlich durch Hydrolyse eines Acrylamidpolymer Mikropartikels oder durch Polymerisation von anionischen Monomeren wie (Meth)acrylsäure sowie ihren Salze, 2-Acrylamido-2-methylpropanesulfonate, Sulfoethyl(meth)acrylate, Vinylsulfonsäure, Styrolsulfonsäure, Maleinsäure oder andere zweibasige Säuren oder ihre Salze sowie Mischungen davon.

Diese anionischen Monomere können weiterhin copolymerisiert sein mit nichtionischen Monomeren wie (Meth)acrylamid, N-Alkylacrylamiden, N,N-Dialkylacrylamiden, Methyl(meth)acrylat, Acrylonitril, N-Vinyl-methylacetamid, N-Vinyl-methylformamid, Vinylacetat, N-vinylpyrrolidon und Mischungen davon.

Die Polymerisation der Monomere zu Mikropartikeln wird typischerweise in Gegenwart eines multifunktionellen Vernetzers durchgeführt. Derartige Vernetzer werden beispielsweise in der US 6,524,439 beschrieben, und haben mindestens zwei Doppelbindungen oder eine Doppelbindung und eine reaktive Gruppe oder zwei reaktive Gruppen. Beispielhaft seinen N,N-Methylen-bis-(meth)acrylamid, Polyethyleneglycoldi(meth)acrylat, N-Vinylacrylamid, Divinylbenzene, Triallylammoniumsalze, N-Methylallylacrylamideglycidyl(meth)acrylat, ,Acrolein, Methylolacrylamide, Dialdehyde wie Glyoxal, Diepoxyverbindungen sowie Epichlorohydrin genannt.

Der multifunktionelle Vernetzer wird in einer Menge eingesetzt, die ein hinreichend vernetztes Polymer ergibt. So können mindestens 4 ppm multifunktioneller Vernetzer auf ein Mol Monomere eingesetzt werden. Bevorzugt wird eine Menge von 4 bis 6000 ppm, besonders bevorzugt von 20 bis 4000 ppm, und insbesondere von 40 bis 2000 ppm, multifunktioneller Vernetzer auf ein Mol Monomere eingesetzt.

Zur Einstellung des Molekulargewichts kann die Polymerisation in Gegenwart wenigstens eines Reglers erfolgen. Derartige Polymerisationen zur Herstellung von Polymerteilchen werden beispielsweise in der US 5,961,840, US 5,919,882, 5, 171,808 und US 5,167,766 beschrieben.

Als Regler können die üblichen, dem Fachmann bekannten Verbindungen, wie Schwefelverbindungen, z. B. Mercaptoethanol, 2-Ethylhexylthioglycolat, Thioglycolsäure, Natriumhypophosphit, Ameisensäure oder Dodecylmercaptan sowie Tribromchlormethan oder andere Verbindungen, die regelnd auf das Molekulargewicht der erhaltenen Polymerisate wirken, eingesetzt werden.

Die Polymerisation zu einem Mikropartikel erfolgt üblicherweise mittels inverser Emulsionspolymerisation oder inverser Mikroemulsionspolymerisation und ist dem Fachmann allgemein bekannt. Derartige Polymerisationen werden beispielsweise in der US 2003/0192664 (Seite 6) beschrieben auf deren Lehre ausdrücklich Bezug genommen wird.

Die Herstellung der Mikropartikel erfolgt in der Regel mittels
a) Zubereiten einer W/O Emulsion mit einer Ölphase als kontinuierlicher Phase und einer wässrigen diskontinuierlichen Phase, indem eine wässrige Lösung der Monomere in einem Kohlenwasserstoff in Gegenwart eines Tensids emulgiert wird und
b) Durchführen einer freien radikalischen Polymerisation.

Bevorzugt werden anionische organische Mikropartikel, insbesondere Copolymere aus Acrylamid und einem oder mehreren anionischen Monomeren.

Bevorzugte anionische organische Mikropartikel haben ungequollen einen mittleren Teilchendurchmesser von ≤750 nm, bevorzugt von ≤500 nm, besonders insbesonderen im Bereich von 25 bis 300 nm.

Die anionischen organischen Mikropartikel enthalten bevorzugt

| | |
|---|---|
| 0 - 99 Gew.-Teile | eines nichtionischen Monomers |
| 1 - 100 Gew.-Teile | eines anionischen Monomers |

jeweils bezogen auf das Gesamtgewicht aller Monomere.

Die anionischen organischen Mikropartikel enthalten besonders bevorzugt

| | |
|---|---|
| 10 - 90 Gew.-Teile | eines nichtionischen Monomers |
| 10 - 90 Gew.-Teile | eines anionischen Monomers |

jeweils bezogen auf das Gesamtgewicht aller Monomere.

Die anionischen organischen Mikropartikel enthalten besonders bevorzugt

| | |
|---|---|
| 20 - 80 Gew.-Teile | eines nichtionischen Monomers |
| 20 - 80 Gew.-Teile | eines anionischen Monomers |

jeweils bezogen auf das Gesamtgewicht aller Monomere.

Die anionischen organischen Mikroteilchen haben eine Ladungsdichte von mindestens 2 meq/g. Geeignet ist eine Ladungsdichte im Bereich von 2 bis 18 meq/g, bevorzugt von 3 bis 15 meq/g, insbesondere von 5 bis 12 meq/g.

Anorganische Mikropartikel weisen im Gegensatz zu anorganischen Füllstoffen, die eine spezifische Oberflächen nach BET von ≤20 m²/g haben, eine spezifische Oberfläche nach BET von ≥100 m²/g auf (BET-Messung (DIN ISO 9277:2003-05).

Die anorganischen Mikropartikel sind ausgewählt aus Bentonit, kolloidale Kieselsäure und Silikate. Unter Bentonit werden allgemein Schichtsilikate verstanden, die in Wasser quellbar sind. Es handelt sich hierbei vor allem um das Tonmineral Montmorrillonit sowie ähnliche Tonmineralien wie Nontronit, Hectorit, Saponit, Sauconit, Beidellit, Allevardit, Illit, Halloysit, Attapulgit und Sepi- olit. Diese Schichtsilikate werden vorzugsweise vor ihrer Anwendung aktiviert, d.h. in eine in Wasser quellbare Form überführt, indem man die Schichtsilikate mit einer wässrigen Base wie wässrigen Lösungen von Natronlauge, Kalilauge, Soda oder Pottasche behandelt.

Vorzugsweise verwendet man als anorganische Mikropartikel Bentonit in der mit Natronlauge behandelten Form. Der Plättchendurchmesser des in Wasser dispergierten Bentonits beträgt in der mit Natronlauge behandelten Form beispielsweise 1 bis 2 µm, die Dicke der Plättchen liegt bei etwa 1 nm. Je nach Typ und Aktivierung hat der Bentonit eine spezifische Oberfläche von 150 bis 800 m²/g. Typische Bentonite werden z.B. in der EP-B-0235893 beschrieben. Im Pa- pierherstellungsprozess wird Bentonit zu der Cellulosesuspension typischerweise in Form einer wässrigen Bentonitslurry zugesetzt. Diese Bentonitslurry kann bis zu 10 Gew.-% Bentonit enthalten. Normalerweise enthalten die Slurries ca. 3 - 5 Gew.-% Bentonit.

Als kollodiale Kieselsäure können Produkte aus der Gruppe von Siliciumbasierenden Partikel, Silica-Microgele, Silica-Sole, Aluminiumsilicate, Borosilikate, Polyborosilikate oder Zeolite eingesetzt werden. Diese haben eine spezifische Oberfläche von 200 - 1000 m²/g und eine durchschnittliche Teilchengrößenverteilung von 1 - 250 nm, normalerweise im Bereich 40 - 100 nm. Die Herstellung solcher Komponenten wird z.B. in EP-A-0041056, EP-A-0185068 und US-A-5176891 beschrieben.

Clay oder auch Kaolin ist ein wasserhaltiges Aluminiumsilikat mit plättchenförmiger Struktur. Die Kristalle haben eine Schichtstruktur und ein aspect ratio (Verhältnis Durchmesser zu Dicke) von bis zu 30:1. Die Teilchengröße liegt bei mindestens 50 % kleiner 2 µm.

Im Fall von anorganischen Mikropartikeln wird vorzugsweise ein Gewichtsverhältnis von Füllstoffen zu anoranischen Mikropartikeln von mindestens 30 : 1 gewählt.

Die wässrige Anschlämmung hat in der Regel einen Feststoffgehaltgehalt von ≥ 3 Gew.-%, bevorzugt ≥ 8 Gew.-%, insbesondere ≥ 12 Gew.-%, bezogen auf die wässrige Änschlämmung.

Der Anteil der Mikropartikel in der wässrigen Anschlämmung beträgt beispielsweise
0,01 - 1 Gew.-% bezogen auf Füllstoff (fest). Bevorzugt wird ein Mikropartikelanteil von
0,05 - 0,6 Gew.-% bezogen auf den Füllstoff (fest).

Der Anteil des wasserlöslichen, amphoteren Polymers beträgt im Allgemeinen 0,01 - 1 Gew.-%, bevorzugt 0,05 - 0,6 Gew.-% bezogen auf den Füllstoff (fest).

Bevorzugt werden wässrige Anschlämmungen enthaltend, bevorzugt bestehend aus Wasser, 5 - 70 Gew.-% Füllstoff bezogen auf die wässrige Anschlämmung, und 0,001 - 1 Gew. % wasserlösliches amphoteres Polymer und 0,01 - 1 Gew.-% Mikropartikel, jeweils bezogen auf Füllstoff (fest).

Bevorzugt werden Anschlämmungen, in denen das Verhältnis wasserlösliches amphoteres Polymer / Mikropartikel 5 : 1 bis 1 : 5, bevorzugt 3 : 1 bis 1 : 3 beträgt.

Erfindungsgemäß wird die wässrige Anschlämmung zu einem Papierstoff dosiert.

Als Papierstoff Verwendung finden können alle in der Papierindustrie üblicherweise eingesetzten Fasern aus Nadel- und Laubhölzern z.B. Holzstoff, gebleichter und ungebleichter Zellstoff sowie Papierstoffe aus allen Einjahrespflanzen. Zu Holzstoff gehören beispielsweise Holzschliff, thermomechanischer Stoff (TMP), chemo-thermomechanischer Stoff (CTMP), Druckschliff, Halbzellstoff, Hochausbeute-Zellstoff und Refiner Mechanical Pulp (RMP). Als Zellstoff kommen beispielsweise Sulfat-, Sulfit- und Natronzellstoffe in Betracht. Vorzugsweise verwendet man ungebleichten Zellstoff, der auch als ungebleichter Kraftzellstoff bezeichnet wird. Geeignete Einjahrespflanzen zur Herstellung von Papierstoffen sind beispielsweise Reis, Weizen, Zuckerrohr und Kenaf. Zur Herstellung der Pulpen kann auch Altpapier verwendet werden, das entweder allein oder in Mischung mit anderen Faserstoffen eingesetzt wird. Das Altpapier kann beispielsweise aus einem Deinking-Prozess stammen. Es ist aber nicht erforderlich, dass das einzusetzende Altpapier einem solchen Prozess unterworfen wird. Weiterhin kann man auch von Fasermischungen aus einem Primärstoff und zurückgeführtem gestrichenem Ausschuss ausgehen.

Erfindungsgemäß wird zu einer wässrigen Suspension von Fasern die wässrige Anschlämmung zugesetzt. Vorzugsweise erfolgt dies in Abwesenheit anderer Prozesschemikalien, die üblicherweise bei der Papierherstellung eingesetzt werden. Die wasserlöslichen, amphoteren Polymeren können im Papierherstellungsprozess z.B. in einer Menge von 0,01 bis 1,00 Gew.-%, bezogen auf trockenen Faserstoff zugesetzt werden.

Typische Aufwandmengen sind beispielsweise 0,1 bis 10 kg, vorzugsweise 0,3 bis 4 kg des wasserlöslichen, amphoteren Polymerisats, pro Tonne eines trockenen Faserstoffs. In den meisten Fällen betragen die eingesetzten Mengen an amphoterem Polymerisat 0,5 bis 2,5 kg Polymer (fest), bezogen pro Tonne trockenen Faserstoff.

Bei dem erfindungsgemäßen Verfahren können die üblicherweise bei der Papierherstellung verwendeten Prozesschemikalien in den üblichen Mengen eingesetzt werden, z.B. Retentionsmittel, Entwässerungsmittel, andere Trockenverfestiger wie beispielsweise Stärke, Pigmente, Füllstoffe, optische Aufheller, Entschäumer, Biozide und Papierfarbstoffe. Diese Stoffe werden dem Papierstoff vorzugsweise erst nach der erfindungsgemäßen Behandlung des Faserstoffs zugesetzt.

Schematisch besteht eine Papiermaschine aus den aufeinanderfolgenden Einheiten: Stoffauflauf, Siebpartie, Pressenpartie und Trockenpartie. Die Entwässerungswirkung innerhalb der Siebpartie wird durch mechanische Kräfte erreicht (Schwerkraft, Fliehkraft). Zusätzlich finden auch hydrodynamische Maßnahmen Anwendung. Diese führen in der Regel dazu, dass an den Sieben ein Unterdruck entsteht. Diese Maßnahmen sind vor allem dann sinnvoll wenn die Entwässerung einen Grad erreicht hat, bei dem erste Kapillareffekte in dem nassen Papiergefüge eine Rolle spielen.

Erfindungsgemäß erfolgt die Blattbildung in der Siebpartie bis zu einem Trockengehalt des Papierblattes von mindestens 18 Gew.-%, bevorzugt 19 Gew.-% insbesondere 20 Gew.-%. Bevorzugt erfolgt die Blattbildung in der Siebpartie bis zu einem Trockengehalt des Papierblattes von höchstens 25 Gew.-%. Gemäß einer bevorzugten Variante erfolgt die Blattbildung in der Siebpartie bis zu einem Trockengehalt des Papierblattes im Bereich von 19 bis 22 Gew.-%.

In der Pressenpartie wird das feuchte Faservlies von einem Abnahmesauger (Saugwalze oder statisches Unterdruckelement) auf den Pressfilz abgegautscht. Die Aufgabe des Pressfilzes ist der Transport der Faserstoffbahn durch Pressnips verschiedener Modifikationen. Der Trockengehalt der Bahn beträgt je nach Auslegung der Pressenpartie und der Zusammensetzung des Papierstoffes bis zu maximal 55 Gew.-%. Dabei steigt der Trockengehalt mit dem in der Presse auf die durchlaufende Papierbahn ausgeübten Druck. Der Druck und damit der Trockengehalt der Papierbahn kann in vielen Papiermaschinen über einen relativ großen Bereich variiert werden.

Das erfindungsgemäße Verfahren ermöglicht einen abrissfreieren Betrieb der Papiermaschine. Die im Verfahren entstehende Papierbahn bzw. Papierblatt zeigt eine deutlich erhöhte initiale Nassgefügefestigkeit.

Die Prozentangaben in den Beispielen sind Gewichtsprozent, sofern nichts anderes angegeben ist.

### Beispiele

Der Hydrolysegrad der wasserlöslichen amphoteren Polymere wurde durch enzymatische Analyse der bei der Hydrolyse freigesetzten Ameisensäure/Formiate bestimmt (Testset der Firma Boehringer Mannheim).

Die strukturelle Zusammensetzung der Polymerisate wurde aus der eingesetzten Monomerenmischung, dem Hydrolysegrad und dem mittels ¹³C-NMR-Spektrokopie bestimmten Verhältnis von Vinylamin/Amidin errechnet. Das Zusammensetzungsverhältnis ist, sofern nicht anders angegeben in Mol%.

Die Bestimmung des Trockengehaltes erfolgt gemäß DIN EN ISO 638 DE mit dem Wärmeschrankverfahren. Unter Trockengehalt des Papierblattes versteht man das Verhältnis der Masse einer Probe, die bei einer Temperatur von (105 ± 2) °C unter definierten Bedingungen bis zu einer konstanten Masse getrocknet wurde, zur Masse der Probe vor dem Trocknen. Der Trockengehalt wird als Massenanteile in Prozent angegeben.

In Analogie zur Bestimmung des Trockengehaltes des Papierblattes erfolgt die Bestimmung des Trockengehaltes des Gesamtpapierstoffes und des Faserstoffes. Hieraus ergibt sich die Angabe Gesamtpapierstoff (fest) bzw. Faserstoff (fest).

Die K-Werte wurden nach H. Fikentscher, Cellulosechemie, Band 13, 48-64 und 71-74 unter den jeweils angegebenen Bedingungen gemessen. Die Angaben in Klammer geben die Konzentration der Polymerlösung sowie das Lösungsmittel an.

Festgehalte der Polymere wurden bestimmt, indem 0,5 bis 1,5 g der Polymerlösung in einer Blechdeckel mit 4 cm Durchmesser verteilt wurde und anschließend in einem Umlufttrockenschrank bei 140°C zwei Stunden getrocknet wurde. Das Verhältnis der Masse der Probe nach Trocknung unter obigen Bedingungen zur Masse bei der Probenahme ergibt den Festgehalt des Polymers.

### Aschegehalt: ISO 2144

Unter dem mittleren Molekulargewicht M_{w} versteht man hier, im Vorrausgehenden und im Folgenden das massenmittlere Molekulargewicht M_{W}, wie es durch Lichtstreuung ermittelt werden kann. Das Molekulargewicht wurde an der nicht hydrolysierten Vorstufe bestimmt.

Verwendete Einsatzstoffe:
Bentonit (Hydrocol^{®} der Fa. BASF)
Colloidales Silica (EKA NP der Fa. Akzo Nobel)
Acrylamid-haltiges strukturiertes anionisches Mikropartikel (Telioform^{®} M300 der Fa. BASF) Retentionsmittel: Percol^{®} 540. der Firma BASF SE) kationisches Polyacrylamid in Form einer 1 gew.-%igen Lösung

### Herstellung von Anschlämmungen A1 - A16

Die nachfolgenden amphoteren Polymere wurde zur Herstellung von Anschlämmungen eingesetzt.

**Tabelle 1: Eingesetzte wasserlösliche amphotere Polymere**

| Polymer | Zusammensetzung Vinylformamideinheiten/Acrylsäureeinheiten/Vinylamin-+Amidineinheiten | Mittleres Molekulargew. [Dalton] |
|---|---|---|
| P1 | 40/30/30 | 500000 |
| P2 | 5/45/50 | 400000 |
| P3 | 65/20/15 | 650000 |
| P4 | 30/40/30 | 400000 |
| P5 | 30/30/40 | 400000 |
| P6 | 40/30/30 | 500000 |

### Anschlämmung A1

0,7 g einer 12 gew.-%igen wässrigen Lösung des Polymers P1 wurden in einem Becherglas vorgelegt und anschließend mit 30 g Wasser verdünnt. Anschließend gab man 150 g einer 20 gew.-%igen Anschlämmung von präzipitiertem Calciumcarbonat (PCC) in Wasser zu. Während der Zugabe der PCC-Slurry und danach wurde die Mischung mit Hilfe eines Heiltof-Rührers bei 1000 Umdrehungen pro Minute (UpM) gerührt. Etwa 30 Sekunden nach der Zugabe der PCC-Anschlämmung wurde bei laufendem Rühraggregat eine 1 gew.-%-ige Anschlämmung von Bentonit (Hydrocoll der Fa. BASF) zugegeben. Die zugegebene Menge der Berntonit-Anschlämmung wurde so berechnet, dass der Anteil Bentonit (fest) 0,3 Gew.-% bezogen auf PCC (fest) entspricht. Nach weiteren 30 Sekunden wurde die Umdrehungszahl des Heiltof-Rührers auf 200 UpM reduziert. Die Bentonit-Anschlämmung wurde gemäß den Empfehlungen im Technischen Merkblatt (Hydrocoll) für den Einsatz als Mikropartikel zur Unterstützung von Flockungsprozessen vorbereitet. Dies betrifft insbesondere die ausreichend Quellung des Bentonits vor dem Einsatz. Der pH-Wert der Mischung wird anschließend auf 8,5 eingestellt.

### Anschlämmung A2 - A8

Es wurde wie zur Herstellung von Anschlämmung A1 vorgegangen, wobei die in der Tabelle 1 angegebenen Polymere P2 bis P6 und Mikropartikel eingesetzt wurden, die Mengen bzw. Konzentrationen jedoch beibehalten wurden. Anschlämmung 6 wurde mit gemahlenem Calciumcarbonat anstelle von präzipitiertem Calciumcarbonat hergestellt. Die Zusammensetzungen der hergestellten Anschlämmungen sind Tabelle 2 zu entnehmen.

**Tabelle 2: Herstellung der Anschlämmungen**

| Anschlämmung | Polymer | Füllstoff | Mikropartikel |
|---|---|---|---|
| A1 | P1 | PCC | Bentonit |
| A2 | P2 | PCC | Bentonit |
| A3 | P3 | PCC | Bentonit |
| A4 | P4 | PCC | Bentonit |
| A5 | P5 | PCC | Bentonit |
| A6 | P6 | GCC | Bentonit |
| A7 | P6 | PCC | Silica-Sol |
| A8 | P2 | PCC | Silica-Sol |

| | | | |
|---|---|---|---|
| PCC: präzipitiertem Calciumcarbonat GCC: gemahlenes Calciumcarbonat | | | |

### Anschlämmung A9

0,7 g einer 12 gew.-%igen wässrigen Lösung des Polymers P6 wurden in einem Becherglas vorgelegt und anschließend mit 30g Wasser verdünnt. Anschließend gab man 150 g einer 20 gew.-%igen Anschlämmung von präzipitiertem Calciumcarbonat (PCC) in Wasser zu. Während der Zugabe der PCC-Anschlämmung und danach wurde die Mischung mit Hilfe eines Heiltof-Rührers bei 1000 Umdrehungen pro Minute (UpM) gerührt. Etwa 30 Sekunden nach der Zugabe der PCC-Anschlämmung wurde bei laufendem Rühraggregat eine 1 gew.-%ige Lösung eines Acrylamid-haltigen strukturierten anionischen Mikropolymeren (Telioform M300 der Fa. BASF) zugegeben. Die zugegebene Menge der Mikropolymerlösung wurde so berechnet, dass der Festanteil des Mikropolymeren in der PCC- Anschlämmung 0,07 Gew.-% des Anteils an festem PCC entspricht. Nach weiteren 30 Sekunden wurde die Umdrehungszahl des Heiltof-Rührers auf 200 UpM reduziert und bis zur weiteren Verwendung der Anschlämmung dabei belassen. Der pH-Wert der Mischung wurde anschließend auf 8,5 eingestellt.

### Anschlämmung A10

Es wurde wie zur Herstellung von Anschlämmung A9 vorgegangen, mit dem Unterschied, dass anstelle von Polymer P6 nun Polymer P2 eingesetzt wurde.

### Anschlämmung A11

9 g einer 1 gew.-%igen Anschlämmung von Bentonit (Hydrocoll der Fa. BASF) wurden in einem Becherglas vorgelegt. Die Bentonit-Anschlämmung wurde gemäß den Empfehlungen im Technischen Merkblatt (Hydrocoll) für den Einsatz als Mikropartikel zur Unterstützung von Flockungsprozessen vorbereitet. Anschließend gab man 150 g einer 20 gew.-%igen Anschlämmung von präzipitiertem Calciumcarbonat (PCC) in Wasser zu. Das Verhältnis der Festanteile von Bentonit zu PCC in der resultierenden Anschlämmung betrug 3 zu 1000. Während der Zugabe der PCC-Slurry und danach wurde die Mischung mit Hilfe eines Heiltof-Rührers bei 1000 Umdrehungen pro Minute (UpM) gerührt. Etwa 30 Sekunden nach der Zugabe der PCC-Anschlämmung wurden bei laufendem Rühraggregat 21 g einer 0,4 gew.-%igen wässrigen Lösung des Polymers P6 zugegeben. Nach weiteren 30 Sekunden wurde die Umdrehungszahl des Heiltof-Rührers auf 200 UpM zurückgefahren und bis zur weiteren Verwendung der Anschlämmung dabei belassen. Der pH-Wert der Mischung wurde anschließend auf 8,5 eingestellt.

### Anschlämmung A12 - A14

Es wurde wie zur Herstellung von Anschlämmung A11 vorgegangen, wobei die in der Tabelle 1 angegebenen Polymere P und Mikropartikel eingesetzt wurden, die Mengen bzw. Konzentrationen jedoch beibehalten wurden. Anschlämmung A16 wurde mit gemahlenem Calciumcarbonat anstelle von präzipitiertem Calciumcarbonat hegestellt. Die Zusammensetzungen der hergestellten Anschlämmungen sind Tabelle 3 zu entnehmen.

**Tabelle 3: Herstellung der Anschlämmungen**

| Anschlämmung | Polymer | Füllstoff | Mikropartikel | Mikropartikel [g] |
|---|---|---|---|---|
| A11 | P6 | PCC | Bentonit | 0,09 |
| A12 | P2 | PCC | Bentonit | 0,09 |
| A13 | P6 | PCC | Silica-Sol | 0,09 |
| A14 | P2 | PCC | Silica-Sol | 0,09 |

| | | | | |
|---|---|---|---|---|
| PCC: präzipitiertem Calciumcarbonat | | | | |

### Anschlämmung A15

21 g einer 0,1 gew.-%igen Lösung eines Acrylamid-haltigen strukturierten anionischen Mikropolymeren (M300 der Fa. BASF) wurde in einem Becherglas vorgelegt. Anschließend gab man 150 g einer 20 gew.-%igen Anschlämmung von präzipitiertem Calciumcarbonat (PCC) in Wasser zu. Das Verhältnis der Festanteile von Mikropolymer zu PCC in der resultierenden Anschlämmung betrug 0,7 zu 1000. Während der Zugabe der PCC-Slurry und danach wurde die Mischung mit Hilfe eines Heiltof-Rührers bei 1000 Umdrehungen pro Minute (UpM) gerührt. Etwa 30 Sekunden nach der Zugabe der PCC-Anschlämmung wurden bei laufendem Rühraggregat 21 g einer 0,4 gew.-%igen wässrigen Lösung des Polymers P6 zugegeben. Nach weiteren 30 Sekunden wurde die Umdrehungszahl des Heiltof-Rührers auf 200 UpM zurückgefahren und bis zur weiteren Verwendung der Anschlämmung dabei belassen. Der pH-Wert der Mischung wurde anschließend auf 8,5 eingestellt.

### Anschlämmung A16

Es wurde wie zur Herstellung von Anschlämmung A15 vorgegangen, mit dem Unterschied, dass anstelle von Polymer P6 nun Polymer P2 eingesetzt wurde.

### Anschlämmung A17 (nicht erfindungsgemäß)

Es wurde wie zur Herstellung von Anschlämmung A1 vorgegangen, mit dem Unterschied, dass keine Mikropartikel zugesetzt wurden.

### Anschlämmung A18 (nicht erfindungsgemäß)

Es wurde wie zur Herstellung von Anschlämmung A2 vorgegangen, mit dem Unterschied, dass keine Mikropartikel zugesetzt wurden.

### Anschlämmung A19 (nicht erfindungsgemäß)

Es wurde wie zur Herstellung von Anschlämmung A11 vorgegangen, mit dem Unterschied, dass kein wasserlösliches, amphoteres Polymer zugesetzt wurden.

### Vorbehandlung der Faserstoffsuspension

Eine Mischung aus gebleichtem Birkensulfat und gebleichtem Kiefernsulfat wurde im Verhältnis von 70/30 bei einer Feststoffkonzentration von 4 Gew.-% im Laborpulper stippenfrei aufgeschlagen, bis ein Mahlgrad von 29 - 32 erreicht ist. Der pH-Wert des Faserstoffes lag dabei im Bereich zwischen 7 und 8. Der gemahlene Stoff wurde anschließend durch Zugabe von Wasser auf eine Feststoffkonzentration von 0,8 Gew.-% verdünnt. Dem verdünnten Faserstoff wurden anschließend ein optischer Aufheller (Blankophor PSG) sowie eine kationische Stärke (HiCat 5163 A) zugegeben.

Der Aufschluss der kationischen Stärke erfolgte zuvor als 10 gew.-%ige Stärkeslurry in einem Jet-Kocher bei 130°C und 1 Minute Verweilzeit. Die Dosiermenge des optischen Aufhellers betrug 0,3 Gew.-% Handelsware, bezogen auf Gesamtpapierstoff (fest). Die Dosiermenge der kationischen Stärke betrug 0,8 Gew.-% Stärke (fest), bezogen auf den Gesamtpapierstoff (fest).

### Herstellung von Papierblättern nach dem erfindungsgemäßen Verfahren:

Um das Verhalten der oben beschriebenen wässrigen Anschlämmungen bei der Herstellung füllstoffhaltiger Papiere zu ermitteln, legte man jeweils 500 ml der verdünnten Papierstoffsuspension vor und dosierte zu dieser jeweils eine der in den Beispielen und Vergleichsbeispielen beschriebenen Füllstoffanschlämmungen sowie ein kationisches Polyacrylamid (Percol) als Retentionsmittel. Die Dosiermenge des Retentionsmittels betrug dabei 0,01 Gew.-% Percol bezogen auf Gesamtpapierstoff (fest). Die Menge der zur Papierstoffsuspension dosierten Füllstoffanschlämmung wurde mit Hilfe mehrerer Vorversuche so eingestellt, dass der Aschegehalt der aus Papierstoff und Anschlämmung gefertigten Papierblätter 25 Gew.-% betrug.

Zum Vergleich wurden Blätter hergestellt, die jeweils ca. 25 Gew.-% eines unbehandelten PCC's sowie 25 Gew.-% eines unbehandelten GCC's enthalten.

Die Herstellung der Papierblätter mit einem Flächengewicht von 100g/qm erfolgte auf einem dynamischen Blattbildner der Fa. TechPap Frankreich. Dabei wurde die Papierstoffsuspension auf ein Sieb gesprüht, dass in eine senkrecht stehende, schnell rotierende Trommel eingespannt ist. Die Entwässerung und Blattbildung in diesem System wird neben der Blattstruktur vor allem durch die Fliehkräfte innerhalb der rotierenden Trommel bestimmt. Durch die Variation der Rotationsgeschwindigkeit der Trommel kann die auf die entstehende Blattstruktur wirkende Fliehkraft ebenfalls variiert werden. Das Resultat ist eine Variation der Blattentwässerung die zu einer Variation des Trockengehaltes im nassen Papiergefüge führt. Gemeint ist hier der Trockengehalt des nassen Papiergefüges unmittelbar nach der Abnahme von einer wasserdurchlässigen Unterlage (Sieb), die in der Trommel des dynamischen Blattbildners eingespannt ist.

Die Umdrehungszahl der Trommel wurde in 5 Stufen zwischen 600 und 1100 Umdrehungen pro Minute variiert, wodurch Trockengehalte im Bereich zwischen 14 Gew.-% und 21 Gew.-% einstellt werden können. Die für die Blattbildung zugegebene Menge der Füllstoffmenge muss mit zunehmender Umdrehungszahl der Trommel leicht nach oben angepasst werden, da mit zunehmender Entwässerung die Füllstoffretention abnimmt. Ein kleiner Teil des noch nassen Blattgefüges wird zur unmittelbaren Bestimmung des Trockengehaltes nach der Abnahme des nassen Papierblattes vom Sieb des dynamischen Blattbildners verwendet.

### Anwendungstechnische Prüfung:

### Bestimmung der initialen Nassgefügefestigkeit

Von der initialen Nassgefügefestigkeit zu unterscheiden sind die Nassfestigkeit und die initiale Nassfestigkeit von Papier, weil beide Eigenschaften an Papieren gemessen werden, die nach dem Trocknen wieder auf einen definierten Wassergehalt angefeuchtet werden. Die initiale Nassfestigkeit ist ein wichtiger Parameter bei der Beurteilung von nicht permanent nassfesten Papieren. Ein getrocknetes und danach wieder angefeuchtetes Papier hat eine ganz andere Nassfestigkeit als ein feuchtes Papier, das direkt nach dem Durchlaufen der Sieb- und Pressenpartie einer Papiermaschine vorliegt.

Die Bestimmung der initialen Nassgefügefestigkeit an dem nassen Papier erfolgt jeweils nach dem Voith-Verfahren (vgl. M.Schwarz und K. Bechtel "Initiale Gefügefestigkeit bei der Blattbildung", in Wochenblatt für Papierfabrikation 131, Seiten 950 - 957 (2003) Nr. 16. dazu wurden die nassen Blätter nach dem Pressen in der statischen Presse auf eine Kunststoffunterlage abgeschlagen und auf eine Schneideunterlage übertragen. Anschließend wurden die Probenstreifen mit einer definierten Länge und Breite aus dem Blatt geschnitten. Unter konstantem Druck wurden diese solange gepresst, bis der gewünschte Trockengehalt erreicht war. Für die Untersuchung der nach den oben angegebenen Beispielen erhaltenen Papierblätter wurden jeweils vier Trockengehalte im Bereich zwischen 42% und 58% eingestellt. Aus diesen Werten wurde mit Hilfe eines in der oberen Literaturstelle beschriebenen Anpassungsverfahrens die initiale Nassgefügefestigkeit bei 50% Trockengehalt bestimmt. Die eigentliche Messung der initialen Nassgefügefestigkeit erfolgte an einer vertikalen Zugprüfmaschine mit einer speziellen Klemmeinrichtung. Die in der Zugmaschine bestimmte Kraft wurde in den Flächenmassenunabhängigen sogenannten INF-Index umgerechnet. Für eine genaue Beschreibung der Klemmeinrichtung, des Messablaufs, der Bestimmung des Trockengehaltes im Papier und der Datenverarbeitung kann die oben angegebene Literaturstelle herangezogen werden.

Die Ergebnisse der Prüfungen sind in Tabelle 4 wiedergegeben

**Tabelle 4**

| Beispiel | Anschlämmung | Trockengehalt vor Presse [Gew.-%] | INF(50%)-Index [Nm/g] |
|---|---|---|---|
| Referenz PCC 1 | PCC unbehandelt | 14,6 | 1,8 |
| Referenz PCC 2 | PCC unbehandelt | 15,3 | 1,7 |
| Referenz PCC 3 | PCC unbehandelt | 17,1 | 2,1 |
| Referenz PCC 4 | PCC unbehandelt | 18,6 | 1,9 |
| Referenz PCC 5 | PCC unbehandelt | 19,5 | 1,7 |
| Referenz GCC 6 | GCC unbehandelt | 14,9 | 2,1 |
| Referenz GCC 7 | GCC unbehandelt | 16,1 | 2,0 |
| Referenz GCC 8 | GCC unbehandelt | 17,8 | 1,8 |
| Referenz GCC 9 | GCC unbehandelt | 18,6 | 1,7 |
| Referenz GCC 10 | GCC unbehandelt | 19,4 | 1,9 |
| 1 | 1 | 14,8 | 2,4 |
| 2 | 1 | 15,7 | 2,2 |
| 3 | 1 | 17,2 | 2,4 |
| 4E | 1 | 18,3 | 3,9 |
| 5E | 1 | 19,5 | 4,2 |
| 6 | 2 | 15,3 | 2,2 |
| 7 | 2 | 16,8 | 2,4 |
| 8 | 2 | 17,5 | 2,5 |
| 9E | 2 | 18,2 | 3,6 |
| 10E | 2 | 19,4 | 3,9 |
| 11 | 3 | 15,5 | 1,9 |
| 12 | 3 | 16,2 | 2,3 |
| 13 | 3 | 17,6 | 2,6 |
| 14E | 3 | 18,4 | 3,4 |
| 15E | 3 | 20,1 | 3,8 |
| 16 | 4 | 15,3 | 2,1 |
| 17 | 4 | 15,9 | 2,1 |
| 18 | 4 | 17,4 | 2,4 |
| 19E | 4 | 18,5 | 3,6 |
| 20E | 4 | 19,7 | 3,8 |
| 21 | 5 | 14,9 | 2,1 |
| 22 | 5 | 16,3 | 2,4 |
| 23 | 5 | 17,2 | 2,3 |
| 24E | 5 | 18,9 | 3,6 |
| 25E | 5 | 19,8 | 3,7 |
| 26 | 6 | 15,8 | 2,2 |
| 27 | 6 | 16,5 | 2,3 |
| 28 | 6 | 17,3 | 2,7 |
| 29E | 6 | 18,7 | 4,1 |
| 30E | 6 | 19,5 | 4,5 |
| 31 | 7 | 15,2 | 2,3 |
| 32 | 7 | 16,6 | 2,3 |
| 33 | 7 | 17,4 | 2,6 |
| 34E | 7 | 18,6 | 3,5 |
| 35E | 7 | 19,4 | 3,8 |
| 36 | 8 | 14,5 | 1,9 |
| 37 | 8 | 15,3 | 2,4 |
| 38 | 8 | 16,8 | 2,4 |
| 39E | 8 | 18,3 | 3,6 |
| 40E | 8 | 19,5 | 3,7 |
| 41 | 9 | 15,6 | 2,1 |
| 42 | 9 | 16,4 | 2,1 |
| 43 | 9 | 17,3 | 2,2 |
| 44E | 9 | 18,3 | 3,6 |
| 45E | 9 | 19,6 | 3,5 |
| 46 | 10 | 15,6 | 1,8 |
| 47 | 10 | 16,4 | 2,1 |
| 48 | 10 | 17,3 | 2,3 |
| 49E | 10 | 18,7 | 3,4 |
| 50E | 10 | 19,6 | 3,7 |
| 51 | 11 | 15,7 | 2,2 |
| 52 | 11 | 16,4 | 2,2 |
| 53 | 11 | 17,7 | 2,4 |
| 54E | 11 | 18,6 | 3,6 |
| 55E | 11 | 19,9 | 3,7 |
| 56 | 12 | 14,8 | 2,2 |
| 57 | 12 | 16,1 | 2,3 |
| 58 | 12 | 17,1 | 2,6 |
| 59E | 12 | 18,2 | 3,5 |
| 60E | 12 | 18,9 | 3,8 |
| 61 | 13 | 15,2 | 2,3 |
| 62 | 13 | 16,7 | 2,4 |
| 63 | 13 | 17,6 | 2,7 |
| 64E | 13 | 18,6 | 3,8 |
| 65E | 13 | 19,4 | 4,0 |
| 66 | 14 | 15,3 | 2,1 |
| 67 | 14 | 16,4 | 2,3 |
| 68 | 14 | 17,3 | 2,3 |
| 69E | 14 | 18,4 | 3,5 |
| 70E | 14 | 19,3 | 3,9 |
| 71 | 15 | 14,8 | 2,0 |
| 72 | 15 | 15,6 | 2,1 |
| 73 | 15 | 16,9 | 2,4 |
| 74E | 15 | 18,4 | 3,5 |
| 75E | 15 | 19,1 | 3,5 |
| 76 | 16 | 15,4 | 1,8 |
| 77 | 16 | 16,6 | 2,1 |
| 78 | 16 | 17,6 | 2,4 |
| 79E | 16 | 18,4 | 3,3 |
| 80E | 16 | 19,6 | 3,6 |
| 81 | 17 | 16,1 | 2,2 |
| 82 | 17 | 16,9 | 2,2 |
| 83 | 17 | 17,3 | 2,3 |
| 84 | 17 | 18,7 | 2,3 |
| 85 | 17 | 19,8 | 2,4 |
| 86 | 18 | 15,7 | 2,1 |
| 87 | 18 | 16,4 | 2,4 |
| 88 | 18 | 17,2 | 2,3 |
| 89 | 18 | 18,4 | 2,5 |
| 90 | 18 | 19,3 | 2,4 |
| 91 | 19 | 15,6 | 2,2 |
| 92 | 19 | 16,7 | 2,1 |
| 93 | 19 | 17,8 | 2,4 |
| 94 | 19 | 18,6 | 2,2 |
| 95 | 19 | 19,7 | 2,3 |

Alle erfindungsgemäßen Beispiele sind in der Tabelle mit einem "E" gekennzeichnet.

Aus den in Tabelle 4 aufgeführten Daten können folgende Schlüsse gezogen werden:
Die erfindungsgemäß durchgeführten Beispiele zeigen einen deutlich erhöhten Naßgefügefestigkeitsindex INF(50%) der Blätter. Wenn der Trockengehalt deutlich darunter liegt, liegt der INF(50%)-Index nur leicht über dem einer unbehandelten Füllstoffanschlämmung.

Referenzbeispiele PCC 4 und PCC5 und Referenzbeispiel GCC9 und GCC10 belegen, dass die Einstellung des Trockengehaltes über 18 Gew.-% allein (in dem Fall über die Einstellung der Rotationsgeschwindigkeit des dynamischen Blattbildners), ohne zusätzliche Behandlung der Füllstoffanschlämmung mit einem 2-Komponentensystem zu keiner signifikanten Erhöhung des INF(50%)-Index führt.

Beispiele 84, 85, 89, 90, 94 und 95 zeigen, dass die Behandlung des Füllstoffs mit jeweils nur dem wasserlöslichen amphoteren Polymer oder nur den Mikropartikeln, ebenfalls keinen Effekt bei Überschreitung des Trockengehaltes über 18% bewirken.

## Patentansprüche

1. Verfahren zur Herstellung von Papier und Karton umfassend
- das Bereitstellen einer wässrigen Anschlämmung enthaltend Füllstoff, wenigstens ein wasserlösliches, amphoteres Polymer und Mikropartikel,
- Zugabe dieser wässrigen Anschlämmung zu einem Papierstoff
- Entwässern des erhaltenen Papierstoffes, unter Blattbildung in der Siebpartie, bis zu einem Trockengehalt des Papierblattes auf mindestens 18 Gew.-%
- und anschließendem Pressen des Papierblattes und Trocknen,
wobei das wasserlösliche, amphotere Polymere erhältlich ist durch Copolymerisieren eines Monomerengemisches umfassend
a) wenigstens einem N-Vinylcarbonsäureamid der allgemeinen Formel worin R¹ und R² unabhängig voneinander für H oder C₁- bis C₆-Alkyl stehen,
b) wenigstens einem monoethylenisch ungesättigten Monomer mit mindestens einer freien Säuregruppe oder mindestens einer Säuregruppe in Salzform
c) gegebenenfalls wenigstens einem von den Komponenten (a) und (b) verschiedenen monoethylenisch ungesättigten Monomer, und
d) gegebenenfalls wenigstens einer Verbindung, die mindestens zwei ethylenisch ungesättigte Doppelbindungen im Molekül aufweist,
und anschließende teilweise oder vollständige Hydrolyse der Gruppen -CO-R¹ des Polymerisats,
wobei die Differenz der Anteile der kationischen und der anionischen Monomereinheiten in Mol, jeweils bezogen auf die Gesamtmolzahl aller Monomereinheiten, absolut maximal 10 Mol% beträgt,
wobei der Füllstoff Calciumcarbonat ist,
wobei die Mikropartikel ein Copolymer aus Acrylamid und einem oder mehreren anionischen Monomeren sind, oder die Mikropartikel anorganische Mikropartikel sind, ausgewählt unter Bentonit, kolloidale Kieselsäure und Silikate.

2. Verfahren nach Anspruch 1, wobei das Monomerengemisch aus
a) 5 bis 95 Gew.-%, bezogen auf das Gesamtgewicht der zur Polymerisation eingesetzten Monomere, wenigstens eines N-Vinylcarbonsäureamids der allgemeinen Formel worin R¹ und R² unabhängig voneinander für H oder C₁- bis C₆-Alkyl stehen,
b) 5 bis 95 Gew.-%, bezogen auf das Gesamtgewicht der zur Polymerisation eingesetzten Monomere, wenigstens einem monoethylenisch ungesättigten Monomer mit mindestens einer freien Säuregruppe oder mindestens einer Säuregruppe in Salzform,
c) 0 bis 90 Gew.-%, bezogen auf das Gesamtgewicht der zur Polymerisation eingesetzten Monomere, wenigstens einem von den Komponenten (a) und (b) verschiedenen monoethylenisch ungesättigten Monomer, und
d) 0 bis 5 Gew.-%, bezogen auf das Gesamtgewicht der zur Polymerisation eingesetzten Monomere, wenigstens einer Verbindung, die mindestens zwei ethylenisch ungesättigte Doppelbindungen im Molekül aufweist, besteht.

3. Verfahren nach einem der Ansprüche 1 bis 2, wobei das wasserlösliche, amphotere Polymer erhältlich ist durch Copolymerisieren von
a) N-Vinylformamid,
b) wenigstens einem monoethylenisch ungesättigten Monomer ausgewählt unter Acrylsäure, Methacrylsäure, Alkalimetallsalze der Acrylsäure und/oder Methacrylsäure und Ammoniumsalzen der Acrylsäure und/oder Methacrylsäure, und
c) gegebenenfalls anderen monoethylenisch ungesättigten Monomeren
und anschließende teilweise oder vollständige Hydrolyse der Gruppen -CO-R¹ des Polymerisats,
wobei die Differenz der Anteile der kationischen und der anionischen Monomereinheiten in Mol, jeweils bezogen auf die Gesamtmolzahl aller Monomereinheiten, absolut maximal 10 Mol% beträgt.

4. Verfahren nach Anspruch 1, wobei das wasserlösliche amphotere Polymer
(i) 1 bis 98 Mol-% Vinylcarbonsäureamideinheiten,
(ii) 1 bis 98 Mol-% Einheiten von monoethylenisch ungesättigten Sulfonsäuren, Phosphonsäuren, Phosphorsäureestern, Derivaten davon, oder Einheiten von monoethylenisch ungesättigten Mono- und Dicarbonsäuren, deren Salzen und Dicarbonsäureanhydriden,
(iii) 1 bis 98 Mol-% Vinylamineinheiten und/oder Amidineinheiten, und
(iv) bis zu 50 Mol-% Einheiten von anderen monoethylenisch ungesättigten Verbindungen
enthält.

5. Verfahren nach einem der Ansprüche 1 oder 4, wobei das wasserlösliche amphotere Polymer
(i) 5 bis 70 Mol-% Vinylcarbonsäureamideinheiten,
(ii) 5 bis 45 Mol-% Einheiten ausgewählt unter Acrylsäure, Methacrylsäure, Salzen der Acrylsäure und Salzen der Methacrylsäure und
(iii) 10 bis 60 Mol-% Einheiten von Vinylamineinheiten und gegebenenfalls Amidineinheiten
enthält.

6. Verfahren nach einem der Ansprüche 1 bis 5, wobei der Anteil der Mikropartikel in der wässrigen Anschlämmung 0,01 - 1 Gew.-% bezogen auf den Füllstoff beträgt.

7. Verfahren nach einem der Ansprüche 1 bis 6, wobei der Anteil des wasserlöslichen, amphoteren Polymers 0,01 - 1 Gew.-%, bezogen auf den Füllstoff beträgt.

8. Verfahren nach einem der Ansprüche 1 bis 7, wobei die wässrige Anschlämmungen Wasser, 5 - 70 Gew.-% Füllstoff bezogen auf die wässrige Anschlämmung, und 0,001 - 1 Gew.-% wasserlösliches amphoteres Polymer bezogen auf den Füllstoff und 0,01 - 1 Gew.-% Mikropartikel bezogen auf Füllstoff enthält.

9. Verfahren nach einem der Ansprüche 1 bis 8, wobei die Blattbildung in der Siebpartie bis zu einem Trockengehalt des Papierblattes von mindestens 19 Gew.-% erfolgt.

## Claims

1. Method for the production of paper and board comprising
- providing an aqueous slurry comprising filler, at least one water-soluble amphoteric polymer and microparticles,
- adding said aqueous slurry to a paper stock
- dewatering the resulting paper stock, with sheet formation in the wire section, up to a dry content of the paper sheet of at least 18 % by weight
- and subsequent pressing of the paper sheet and drying,
wherein the water-soluble, amphoteric polymer is obtainable by copolymerizing a monomer mixture comprising
a) at least one N-vinylcarboxamide of the general formula in which R¹ and R² independently of one another represent H or C₁ to C₆ alkyl,
b) at least one monoethylenically unsaturated monomer having at least one free acid group or at least one acid group in salt form
c) optionally at least one monoethylenically unsaturated monomer which is different from components (a) and (b), and
d) optionally at least one compound having at least two ethylenically unsaturated double bonds in the molecule,
followed by partial or complete hydrolysis of the -CO-R¹ groups of the polymerizate,
wherein the difference between the proportions of cationic and anionic monomer units in moles, based in each case on the total number of moles of all monomer units, is not more than 10 mol% in absolute terms,
wherein the filler is calcium carbonate,
wherein the microparticles are a copolymer of acrylamide and one or more anionic monomers, or the microparticles are inorganic microparticles selected from bentonite, colloidal silica and silicates.

2. Method according to Claim 1, wherein the monomer mixture comprises
a) 5 to 95% by weight, based on the total weight of the monomers used for the polymerization, of at least one N-vinylcarboxamide of the general formula in which R¹ and R² independently of one another are H or C₁ to C₆ alkyl,
b) 5 to 95% by weight, based on the total weight of the monomers used for the polymerization, of at least one monoethylenically unsaturated monomer having at least one free acid group or at least one acid group in salt form,
c) 0 to 90% by weight, based on the total weight of the monomers used for the polymerization, of at least one monoethylenically unsaturated monomer other than components (a) and (b), and
d) 0 to 5% by weight, based on the total weight of the monomers used for the polymerization, of at least one compound having at least two ethylenically unsaturated double bonds in the molecule.

3. Method according to any one of Claims 1 to 2, wherein the water-soluble amphoteric polymer is obtainable by copolymerizing
a) N-vinylformamide,
b) at least one monoethylenically unsaturated monomer selected from acrylic acid, methacrylic acid, alkali metal salts of acrylic acid and/or methacrylic acid and ammonium salts of acrylic acid and/or methacrylic acid, and
c) optionally other monoethylenically unsaturated monomers
and subsequent partial or complete hydrolysis of the -CO-R¹ groups of the polymerizate,
wherein the difference between the proportions of cationic and anionic monomer units in moles, in each case based on the total number of moles of all monomer units, in absolute terms is not more than 10 mol%.

4. Method according to Claim 1, wherein the water-soluble amphoteric polymer comprises
(i) 1 to 98 mol% vinyl carboxamide units,
(ii) 1 to 98 mol% of units of monoethylenically unsaturated sulfonic acids, phosphonic acids, phosphoric acid esters, derivatives thereof, or units of monoethylenically unsaturated mono- and dicarboxylic acids, salts thereof and dicarboxylic acid anhydrides,
(iii) 1 to 98 mol% of vinylamine units and/or amidine units, and
(iv) up to 50 mol% of units of other monoethylenically unsaturated compounds.

5. Method according to any one of Claims 1 or 4, wherein the water-soluble amphoteric polymer comprises
(i) 5 to 70 mol% vinyl carboxamide units,
(ii) 5 to 45 mol% of units selected from acrylic acid, methacrylic acid, salts of acrylic acid and salts of methacrylic acid, and
(iii) 10 to 60 mol% of units of vinylamine units and optionally amidine units.

6. Method according to any one of Claims 1 to 5, wherein the proportion of microparticles in the aqueous slurry is 0.01 - 1% by weight based on the filler.

7. Method according to any one of Claims 1 to 6, wherein the proportion of the water-soluble, amphoteric polymer is 0.01 - 1% by weight based on the filler.

8. Method according to any one of Claims 1 to 7, wherein the aqueous slurry comprises water, 5 - 70% by weight filler based on the aqueous slurry, and 0.001 - 1% by weight water-soluble amphoteric polymer based on the filler and 0.01 - 1% by weight microparticles based on filler.

9. Method according to any one of Claims 1 to 8, wherein sheet formation in the wire section is carried out up to a dry content of the paper sheet of at least 19% by weight.

## Revendications

1. Procédé pour la production de papier et de carton comprenant
- la fourniture d'une suspension aqueuse comprenant une charge, au moins un polymère amphotère hydrosoluble et des microparticules,
- l'ajout de ladite suspension aqueuse à une pâte à papier,
- la déshydratation de la pâte à papier résultante, avec formation d'une feuille dans la section filaire, jusqu'à une teneur en matière sèche de la feuille de papier d'au moins 18 % en poids
- et le pressage ultérieur de la feuille de papier et le séchage,
dans lequel le polymère amphotère hydrosoluble peut être obtenu par copolymérisation d'un mélange de monomères comprenant
a) au moins un N-vinylcarboxamide de formule générale dans laquelle R¹ and R² représentent, indépendamment l'un de l'autre, H ou un alkyle en C₁ à C₆,
b) au moins un monomère à insaturation monoéthylénique comportant au moins un groupe acide libre ou au moins un groupe acide sous forme de sel,
c) éventuellement au moins un monomère à insaturation monoéthylénique qui est différent des composants (a) et (b), et
d) éventuellement au moins un composé ayant au moins deux doubles liaisons éthyléniquement insaturées dans la molécule,
suivie d'une hydrolyse partielle ou complète des groupes -CO-R¹ du polymérisat,
dans laquelle la différence entre les proportions d'unités monomères cationiques et anioniques en moles, par rapport à chaque fois au nombre total de moles de toutes les unités monomères, n'est pas supérieure à 10 % en moles en termes absolus,
dans laquelle la charge est du carbonate de calcium,
dans laquelle les microparticules sont un copolymère d'acrylamide et d'un ou plusieurs monomères anioniques, ou les microparticules sont des microparticules inorganiques choisies parmi la bentonite, la silice colloïdale et les silicates.

2. Procédé selon la revendication 1, dans lequel le mélange de monomères comprend
a) 5 à 95 % en poids, par rapport au poids total des monomères utilisés pour la polymérisation, d'au moins un N-vinylcarboxamide de formule générale dans laquelle R¹ and R² représentent, indépendamment l'un de l'autre, H ou un groupe alkyle en C₁ à C₆,
b) 5 à 95 % en poids, par rapport au poids total des monomères utilisés pour la polymérisation, d'au moins un monomère à insaturation monoéthylénique comportant au moins un groupe acide libre ou au moins un groupe acide sous forme de sel,
c) 0 à 90 % en poids, par rapport au poids total des monomères utilisés pour la polymérisation, d'au moins un monomère à insaturation monoéthylénique autre que les composants (a) et (b), et
d) 0 à 5 % en poids, par rapport au poids total des monomères utilisés pour la polymérisation, d'au moins un composé ayant au moins deux doubles liaisons éthyléniquement insaturées dans la molécule.

3. Procédé selon l'une des revendications 1 à 2, dans lequel le polymère amphotère hydrosoluble peut être obtenu en copolymérisant
a) du N-vinylformamide,
b) au moins un monomère à insaturation monoéthylénique choisi parmi l'acide acrylique, l'acide méthacrylique, les sels de métaux alcalins de l'acide acrylique et/ou de l'acide méthacrylique et les sels d'ammonium de l'acide acrylique et/ou de l'acide méthacrylique et
c) éventuellement d'autres monomères à insaturation monoéthylénique
et ensuite l'hydrolyse partielle ou complète des groupes -CO-R¹ du polymérisat,
dans lequel la différence entre les proportions d'unités monomères cationiques et anioniques en moles, dans chaque cas par rapport au nombre total de moles de toutes les unités monomères, en termes absolus, n'est pas supérieure à 10 % en moles.

4. Procédé selon la revendication 1, dans lequel le polymère amphotère hydrosoluble comprend
(i) 1 à 98 % en moles d'unités de carboxamide vinylique,
(ii) 1 à 98 % en moles d'unités d'acides sulfoniques à insaturation monoéthylénique, d'acides phosphoniques, d'esters d'acides phosphoriques, de leurs dérivés, ou d'acides mono- et dicarboxyliques à insaturation monoéthylénique, de leurs sels et d'anhydrides d'acides dicarboxyliques,
(iii) de 1 à 98 % en moles d'unités de vinylamine et/ou d'amidine, et
(iv) jusqu'à 50 % en moles d'unités d'autres composés monoéthyléniquement insaturés.

5. Procédé selon l'une des revendications 1 ou 4, dans lequel le polymère amphotère hydrosoluble comprend
(i) 5 à 70 % en moles d'unités de carboxamide vinylique,
(ii) 5 à 45 % en moles d'unités choisis parmi l'acide acrylique, l'acide méthacrylique, les sels de l'acide acrylique et les sels de l'acide méthacrylique, et
(iii) 10 à 60 % en moles d'unités de vinylamine et éventuellement d'amidine.

6. Procédé selon l'une des revendications 1 à 5, dans lequel la proportion de microparticules dans la suspension aqueuse est de 0,01 à 1 % en poids par rapport à la charge.

7. Procédé selon l'une des revendications 1 à 6, dans lequel la proportion du polymère amphotère hydrosoluble est de 0,01 à 1 % en poids par rapport à la charge.

8. Procédé selon l'une des revendications 1 à 7, dans lequel la suspension aqueuse comprend de l'eau, 5 à 70 % en poids de charge par rapport à la suspension aqueuse, et 0,001 à 1 % en poids de polymère amphotère hydrosoluble par rapport à la charge et 0,01 à 1 % en poids de microparticules par rapport à la charge.

9. Procédé selon l'une des revendications 1 à 8, dans lequel la formation de la feuille dans la section filaire est réalisée jusqu'à une teneur en matière sèche de la feuille de papier d'au moins 19 % en poids.
